# EUROPÄISCHE PATENTSCHRIFT

(11) **EP 0 690 146 B1**
(45) Veröffentlichungstag und Bekanntmachung des Hinweises auf die Patenterteilung: **05.11.1997**
(21) Anmeldenummer: 95109306.1
(22) Anmeldetag: 16.06.1995
(51) Int. Cl.: C23C 18/31

(54) **Selbstregulierende, saure Elektrolyte zur Tauchverzinnung von Aluminiumlegierungen**
Selfregulating acidic electrolyte for tin immersion plating of aluminium alloys
Electrolyte acide auto-régulateur pour l'étamage par immersion d'alliages d'aluminium

(30) Priorität: 29.06.1994 DE 4422756
(43) Veröffentlichungstag der Anmeldung: 03.01.1996
(73) Patentinhaber: Th. Goldschmidt AG, 45127 Essen (DE)
(72) Erfinder: Guhl, Dieter, Dr., D-45529 Hattingen (DE); Honselmann, Frank, D-45701 Herten (DE)

(56) Entgegenhaltungen:
- CH-A- 224 660

## Beschreibung

Die Erfindung betrifft selbstregulierende halogenhaltige Zusätze für saure Elektrolyte zur Tauchverzinnung von Substraten aus Aluminiumlegierungen.

Wie z. B. aus EP-A-0 278 752 bekannt ist, können mit sauren, halogenhaltige Zusätze enthaltenden Zinnsalzelektrolyten Aluminiumlegierungen im Austauschverfahren verzinnt werden. Alle dort namentlich genannten Halogenverbindungen werden dabei deutlich unterhalb ihrer Löslichkeit im Elektrolyten angewendet. Dies bedeutet, daß diese Verbindungen bei laufendem Gebrauch der Elektrolyte regelmäßig analysiert (relativ aufwendige Analysen) und eingestellt werden müssen, um ihren Gehalt in den notwendigen Bereichen zu halten.

Die vorliegende Erfindung befaßt sich deshalb mit dem technischen Problem, halogenhaltige Zusätze zu finden, mit welchen es gelingt, den wirksamen Halogengehalt praktisch annähernd konstant zu halten, ohne daß hierzu relativ aufwendige Analysen und entsprechende Einstellungen nötig werden und so ohne großen Aufwand eine gleichbleibende Verzinnungsqualität erzielt wird.

Dies ist gelungen, indem den Elektrolyten als halogenhaltige Zusätze Fluorokomplexe zugegeben wurden, bei welchen der optimal wirksame Halogengehalt der maximalen Löslichkeit der Wirksubstanz im Elektrolyten entspricht. Damit erreicht man bei mäßiger Überdosierung des halogenhaltigen Zusatzes durch Wahl einer Konzentration, die leicht oberhalb des Löslichkeitsproduktes unter Einsatzbedingungen liegt, einen relativ konstanten Wirkstoffgehalt im gewünschten Bereich. Bevorzugt sind die Fluorokomplexe Na₂SiF₆ und KBF₄.

### Beispiele

### Elektrolyt 1

| | |
|---|---|
| 100 g/l | H₂SO₄ |
| 40 g/l | SnSO₄ |
| 2 g/l | Gelatine |
| 0,1 g/l | Polyoxyethylenether des Stearylalkohols mit 20 Oxyethyleneinheiten |
| 8 g/l | Na₂SiF₆ dies entspricht einem gelösten Gehalt von 7,5 g/l im Elektrolyten bei 20°C |

### Elektrolyt 2

| | |
|---|---|
| 100 g/l | H₂SO₄ |
| 40 g/l | SnSO₄ |
| 2 g/l | Gelatine |
| 0,1 g/l | Polyoxyethylenether des Stearylalkohols mit 20 Oxyethyleneinheiten |
| 8 g/l | KBF₄ dies entspricht einem gelösten Gehalt von 7 g/l im Elektrolyten bei 30°C |

### Elektrolyt 3 (Vergleichsbeispiel)

Als halogenhaltiger Zusatz wird HBF₄ eingesetzt, die deutlich unterhalb ihrer Löslichkeit im Elektrolyten angewendet werden muß, um störende Nebenreaktionen zu vermeiden und befriedigende Abscheidungsergebnisse zu erhalten.

| | |
|---|---|
| 100 g/l | H₂SO₄ |
| 40 g/l | SnSO₄ |
| 2 g/l | Gelatine |
| 0,1 g/l | Polyoxyethylenether des Stearylalkohols mit 20 Oxyethyleneinheiten |
| 3,5 g/l | HBF₄ |

Hinweis: Es sind deutlich mehr als 300 g/l HBF₄ bei 30°C im Elektrolyten löslich.

### Substrate

Probestücke aus einer Aluminiumlegierung mit 10 bis 15 % Si, 1 bis 1,5 % Cu, 1 bis 1,5 % Mg und 1 bis 1,5 % Ni.

### Vorbehandlung

Die Substrate wurden in an sich bekannter Weise entfettet, bebeizt und gespült.

### Verzinnung

Die Substrate wurden für die Dauer von 5 Minuten in den Elektrolyten getaucht.

### Verzinnungsergebnisse

### 1. Elektrolyt 1

a) Verzinnung mit neu angesetzten Elektrolyten
   Es wurde eine gleichmäßige, glatte, 1,8 µm dicke Zinnschicht abgeschieden.
b) Verzinnung in einem gebrauchten Elektrolyten
   Es wurden nach entsprechenden Analysen ingesamt 80 g/l SnSO₄ und 20 g/l H₂SO₄ zugegeben. Weiter wurden zusammen mit dem SnSO₄ ingesamt 16 g/l Na₂SiF₆ empirisch ergänzt (z. B. in Form einer krist. Zubereitung von SnSO₄ und Na₂SiF₆).
   Es wurde eine gleichmäßige, glatte, 1,8 µm dicke Zinnschicht abgeschieden.

### 2. Elektrolyt 2

a) Verzinnung im neu angesetzten Elektrolyten
   Es wurde eine gleichmäßige, glatte, 1,4 µm dicke Zinnschicht abgeschieden.
b) Verzinnung in einem gebrauchten Elektrolyten
   Es wurden nach entsprechenden Analysen insgesamt 60 g/l SnSO₄ und 18 g/l H₂SO₄ zugegeben. Weiter wurden zusammen mit dem SnSO₄ insgesamt 12 g/l KBF₄ empirisch ergänzt (z. B. in Form einer krist. Zubereitung von SnSO₄ und K₂SO₄ und einer flüssigen Zubereitung von H₂SO₄ und HBF₄, so daß das KBF₄ im Elektrolyten gebildet wird).
   Es wurde eine gleichmäßige, glatte, 1,3 µm dicke Zinnschicht abgeschieden.

### 3. Elektrolyt 3 (Vergleichsbeispiel)

a) Verzinnung im neu angesetzten Elektrolyten
   Es wurde eine gleichmäßige, glatte, 2,1 µm dicke Zinnschicht abgeschieden.
b) Verzinnung in einem gebrauchten Elektrolyten
   Es wurden nach entsprechenden Analysen insgesamt 60 g/l SnSO₄, 17 g/l H₂SO₄ und 3,6 g/l HBF₄ ergänzt.
   Es wurde eine gleichmäßige, glatte, 1,8 µm dicke Zinnschicht abgeschieden.
   Anders als in Beispiel Nr. 1 und Nr. 2 mußte der halogenhaltige Zusatz mehrmals relativ aufwendig analysiert werden.
   Der HBF₄-Gehalt wurde insgesamt viermal analysiert und ergänzt und konnte so zwischen 2,8 und 3,8 g/l gehalten werden. Dies ist notwendig, da die Schichtdicke bei einem zu niedrigen HBF₄-Gehalt zu dünn wird bzw. bei einem zu hohen HBF₄-Gehalt unwirtschaftlich dick wird, bei Gehalten über 15 g/l HBF₄ außerdem nur noch sehr schlecht haftet.
   Die Analysen erfolgten nach einem alkalischen Aufschluß der Badproben durch eine Fluoridbestimmung mit einer selektiven Elektrode.
   Versuche, den HBF₄-Gehalt mit einfacheren Analysenmethoden, z. B. mit selektiven Fluoroboratelektroden, oder gravimetrisch, z. B. durch Fällung mit Nitron zu bestimmen, scheiterten, da das SnSO₄, die H₂SO₄ bzw. die Gelatine bei diesen Analysenmethoden störte.

## Patentansprüche

1. Saure Elektrolyte zur Tauchverzinnung von Aluminiumlegierungen, enthaltend Zinnsalze, Tenside und Halogenionen lieferende Zusätze, dadurch gekennzeichnet, daß Fluorokomplexe als Halogenionen liefernde Zusätze, bei denen der optimal wirksame Halogengehalt der maximalen Löslichkeit entspricht, zugesetzt sind.

2. Saure Elektrolyte gemäß Anspruch 1, dadurch gekennzeichnet, daß die Fluorokomplexe in Konzentrationen oberhalb des Löslichkeitsproduktes zugesetzt sind.

3. Saure Elektrolyte gemäß Anspruch 1 und 2, dadurch gekennzeichnet, daß die Fluorokomplexe Na₂SiF₆ und KBF₄ sind.

## Claims

1. Acidic electrolytes for dip-tinning of aluminium alloys, comprising tin salts, surfactants and additives supplying halogen ions, characterized in that, as additives supplying halogen ions, fluoro complexes are added for which the optimally- active halogen content corresponds to the maximum solubility.

2. Acidic electrolytes according to Claim 1, characterized in that the fluoro complexes are added in concentrations above the solubility product.

3. Acidic electrolytes according to Claims 1 and 2, characterized in that the fluoro complexes are Na₂SiF₆ and KBF₄.

## Revendications

1. Electrolyte acide pour l'étamage par immersion d'alliages d'aluminium, contenant des sels d'étain, des tensioactifs, des additifs libérant des ions halogène, caractérisé en ce que l'on ajoute des complexes du fluor comme additifs libérant des ions halogène, pour lesquels la teneur active optimale en halogène correspond à la solubilité maximale.

2. Electrolyte acide suivant la revendication 1, caractérisé en ce que l'on ajoute les complexes du fluor en des concentrations supérieures au produit de solubilité.

3. Electrolyte acide suivant les revendications 1 et 2, caractérisé en ce que les complexes du fluor sont Na₂SiF₆ et KBF₄.
